# EUROPÄISCHE PATENTSCHRIFT

(11) **EP 1 912 753 B1**
(45) Veröffentlichungstag und Bekanntmachung des Hinweises auf die Patenterteilung: **01.02.2012**
(21) Anmeldenummer: 06776408.4
(22) Anmeldetag: 26.07.2006
(51) Int. Cl.: B21J 15/02

(54) **VERFAHREN ZUM SETZEN VON STANZNIETEN**
RIVET SETTING METHOD
PROCEDE DE MISE EN PLACE DE RIVETS

(30) Priorität: 10.08.2005 DE 102005037914
(43) Veröffentlichungstag der Anmeldung: 23.04.2008
(73) Patentinhaber: Bayerische Motoren Werke Aktiengesellschaft, 80809 München (DE)
(72) Erfinder: BERNDL, Jürgen, 85405 Nandlstadt (DE); REINSTETTEL, Marc, 81539 München (DE)
(86) Internationale Anmeldenummer: PCT/EP2006/007349
(87) Internationale Veröffentlichungsnummer: WO 2007/017105

(56) Entgegenhaltungen:
- WO-A-00/29145

## Beschreibung

Die Erfindung bezieht sich auf ein Verfahren nach dem Oberbegriff der unabhägigen Ansprüche 1 und 2. Ein solches Verfahren ist z.B. aus US-A-5.678.970 bekannt.

Das Stanznieten ist seit Jahren auch in der Automobiltechnik bekannt. Üblicherweise werden Aluminiumbleche mit Hilfe von Halbhohl-Stanznieten im Überlappstoß verbunden.

Unter Stanznieten wird ein Nietverfahren in Übereinstimmung mit DIN 8593-5, Ausgabe Sept. 2003, verstanden, bei dem mit Hilfe eines Niederhalters ein Vollniet oder Halbhohlniet von einem Stempel durch mindestens zwei ungelochte blechartige Bauteile getrieben wird. Auf der dem Stempel abgewandten Bauteilseite ist eine Matrize angeordnet, die zum einen das Gegenlager zum Niederhalter bildet und zum anderen dazu dient, das untere Bauteil bzw. den Niet im unteren Bauteil zu verformen, so dass eine formschlüssige Verbindung zwischen dem Stanzniet und dem unteren Bauteil entsteht. Bei Verwendung von Halbhohlstanzniete tritt der Halbhohlstanzniet nicht aus dem unteren Bauteil aus.

Das hierzu geeignete Stanznietwerkzeug besteht in der Regel aus einem C-förmigen Rahmen, wobei auf der einen Seite eine Matrize und auf der anderen Seite ein hydraulisch oder pneumatisch verfahrbarer Stempel vorgesehen ist, der von einem Niederhalter umschlossen ist. Derartige Stanznietzangen werden üblicherweise an Robotern befestigt, die dann die Stanznietzange an die Befestigungsstelle fahren.

Zum Setzen eines Stanznietes wird dieser vor dem Stempel gelagert. Dann fährt der Niederhalter herunter und drückt die beiden zu verbindenden Bauteile an der Nietstelle gegen die Matrize. Anschließend wird unter Aufrechterhaltung der Klemmkraft des Niederhalters der Stanzniet in die beiden zu verbindenden, ungelochten Bauteile getrieben. Hierbei werden Kräfte von 30 kN und mehr benötigt. Die Klemmkräfte bewegen sich in der Größenordnung von 6 - 7 kN.

Eine derartige Anlage für einen Halbhohl-Stanzniet beschreibt beispielsweise die US-A 5,752,305. Hier werden Klemmkräfte von einigen 100 N bis zu 15 kN als üblich bezeichnet, wobei bei Klemmkräften in einer derartigen Höhe gemäß dem US-Patent ein Tiefziehvorgang in den Blechen im Bereich der Stanzniet vermieden werden soll, was sich in der Praxis aber als nicht zutreffend herausgestellt hat.

Aufgabe der vorliegenden Erfindung ist es, unter Beibehaltung der bekannten Stanznietzangen ein Verfahren zum Setzen von Stanznieten vorzuschlagen, mit dem eine Reduzierung der Fügekräfte möglich ist.

Diese Aufgabe wird erfindungsgemäß durch die Merkmale des ersten Anspruchs gelöst.

Im Gegensatz zum Stand der Technik wird nun kein Niederhalter mehr verwendet, der die zu fügenden Bleche zusammenpresst, sondern das Zusammendrücken der Bleche vor dem eigentlichen Setzvorgang geschieht über den Stempel und den Stanzniet selbst. Der nach wie vor vorhandene Niederhalter dient nur noch zur Nietführung während der Zufuhr des Stanzniets zur Oberfläche der zu verbindenden Bauteile durch den Stempel. Er kann aber keine Klemmkraft mehr aufbringen, da er die zu verbindenden Bauteile nicht mehr berührt. Es hat sich hierbei überraschenderweise herausgestellt, dass die über den Niet aufzubringende Klemmkraft geringer ist als bisher und dass auch die Setzkraft, die Kraft also, mit der der Stanzniet in die Bleche/Bauteile getrieben wird, wesentlich verringert werden kann. Damit tritt weniger Werkzeugverschleiß aufgrund der kleineren Fügekräfte auf, auch kann der Stanznietbügel selbst hinsichtlich Gewicht und damit Materialkosten minimiert werden. Damit können auch Roboter kleiner Tragkraft eingesetzt werden. Ein weiterer Vorteil ist darin zu sehen, dass die bisher verwendeten Stanznietzangen ohne bauliche Veränderung beibehalten werden können. Lediglich die Steuerung des Niederhalters muss geändert werden, damit sicher gestellt ist, dass er die zu verbindenden Bauteile nicht mehr berührt.

Die Unteransprüche beschreiben vorteilhafte Ausgestaltungen des Verfahrens.

Die erste Alternative nach Anspruch 1 beschreibt eine Wartezeit bei einer konstanten Klemmkraft. Diese kann zur an sich bekannten Bestimmung der Bauteildicken über eine Wegmessung des Stempelweges genutzt werden.

Es ist allgemein bekannt, die mittels Stanzniet zu verbindenden Bauteile auch gleichzeitig zu verkleben, indem vor dem Setzen des Stanznietes Klebstoff punkt- oder streifenförmig auf die beiden Innenseiten der verbindenden Bleche/Bauteile aufgetragen wird. Um den Klebstoff vor dem Stanznieten auf die Btechoberftächen zu verteilen, werden entweder längere Wartezeiten bei konstanter Klemmkraft (Anspruch 1) eingestellt, oder alternativ kann gemäß Anspruch 2 die Klemmkraft in ihrer Höhe verändert werden. Ein Vorteil dieser Ausgestaltung nach Anspruch 1 oder 2 besteht darin, dass die sonst bei Verwendung eines Niederhalters zum Klemmen und damit Verteilen des Klebstoffs aufgetretenen Luftkanäle im zwischen den Blechen verteilten Klebstoff deutlich reduziert werden konnten.

Die Ansprüche 3 und 4 beschreiben Bereiche für die Wartezeit und für die Klemmkraft bei der Verbindung zweier Aluminiumbleche üblicher Konfiguration, wie sie im Automobilbau eingesetzt werden.

Es sei nochmals daran erinnert, dass gemäß der Erfindung die Klemmkraft ausschließlich über den Stanzniet auf die zu verbindenden Bleche/Bauteile ausgeübt wird und nicht - wie in der Praxis - über den Niederhalter.

Im folgenden Beispiel wird der bisherige Stanznietvorgang mit Halbhohl-Stanznieten kurz dargestellt und mit dem erfindungsgemäßen verglichen.

Zwei zu verbindende Bleche werden in bekannter Weise lagegenau eingespannt. Dann wird eine an einem Roboter befestigte Stanznietzange zu der Verbindungsstelle gefahren. Die Stanznietzange ist in üblicherweise an einen Nietenvorrat und eine Nietzuführeinrichtung angebunden.

Bei dem Verfahren nach dem Stand der Technik wird nach dem Zuführen eines Halbhohl-Stanzniets und seiner Positionierung vor dem Stempelkopf einer handelsüblichen Stanznietzange der Niederhalter herunter gefahren, so dass er die zu nietenden Bleche zusammenpresst und gegen die auf der Bauteilunterseite angeordnete Matrize drückt. Hierdurch wird der vorher auf den Innenseiten der zu verbindenden Bleche aufgebrachte Klebstoff verteilt. Hierzu werden Klemmkräfte von 2 bis 10 kN über den Niederhalter für einen Zeitraum 0,1 bis 2 sec. aufgebracht.

Anschließend fährt der Stempel mit dem vorgelagerten Halbhohl-Stanzniet auf die Bleche und durchdringt das oberste Blech, während er aufgrund der Matrize unter dem untersten Blech im untersten Blech aufgeweitet wird, ohne aus diesem Blech herauszutreten. Dieser Vorgang dauert ca. 0,5 sec.. Hierbei werden Setzkräfte von bis zu 90 kN, je nach Blechmaterial und - stärke aufgebracht.

Nunmehr wird das erfindungsgemäße Verfahren an Hand eines schematisiert dargestellten Verfahrensablaufs in der einzigen Figur mit den Positionen 1 bis IV näher dargestellt.

In den Abbildungen sind mit 1 der Stempel, mit 2 der Niederhalter, mit 3 der Halbhohl-Stanzniet, mit 4 und 5 die zu verbindenden beiden Bleche und mit 6 die Matrize bezeichnet.

Bei dem erfindungsgemäßen Verfahren wird in bekannter Weise ebenfalls der Halbhohl-Stanzniet 3 vor den Stempelkopf 1 zugeführt (Position I).

Anschließend wird die Stanznietzange an der Nietstelle positioniert, so dass die Matrize 6 zur Anlage an das untere Blech 5 gelangt und der Niederhalter 2 mit dem Stempel 1 und dem Halbhohl-Stanzniet 3 oberhalb des oberen Bleches 4 steht (Position II).

Danach fährt der Stempel 1 mit dem Halbhohl-Stanzniet 3 in Richtung auf das obere Blech 4 und zwar so weit, dass der Halbhohl-Stanzniet 3 die Blechoberflache berührt (Position III), während der Niederhalter 2 nach wie vor kurz vor der Oberfläche des obersten Bleches 4 verharrt, ohne es zu berühren. Dann wird für 0,1 bis 2 sec. über den Halbhohl-Stanzniet 3 eine Klemmkraft von 2 bis 10 kN aufgebracht. Diese Klemmkraft dient dazu, den Klebstoff zwischen den Blechen 4 und 5 zu verteilen.

Anschließend wird die auf den Halbhohl-Stanzniet 3 ausgeübte Klemmkraft bis zur Setzkraft der Halbhohl-Stanzniet 3 auf bis zu 75 kN erhöht, so dass der Halbhohl-Stanzniet 3 in die zu verbindenden Bleche 4 und 5 eingetrieben wird (Position IV).

Da die Matrize 6 unter dem untersten Blech 5 vorhanden ist, wird der Halbhohl-Stanzniet 3 innerhalb des untersten Bleches 5 in üblicher Weise aufgeweitet, ohne aus diesem Blech 5 auszutreten.

Im Folgenden wird die Erfindung an Hand eines Beispiels erläutert. In jedem Beispiel werden jeweils für das Stanznieten nach dem Stand der Technik und nach der Erfindung das gleiche Material, der gleiche Halbhohl-Stanzniet und der gleiche Klebstoff verwendet.

### Beispiel 1:

| | |
|---|---|
| Oberes Blech-Material: | AC-300 (Aluminium 6060), |
| | Blechdicke: 2,5 mm, |
| Unteres Blech-Material: | H 220 LAD (Stahl), |
| | Blechdicke: 1,42 mm, |
| Klebstoff zwischen den | Blechen: Betamate 1480, |
| Halbhohlstanzniet aus Stahl, C-Geometrie, 5,3 x 5 mm, Härte 4 | |

| | |
|---|---|
| Stanznietverfahren: | |
| Stand der Technik: | Erfindung: |
| Klemmkraft über Niederhalter: | Klemmkraft über Stanzniet: |
| 6 kN, | 6 kN, |
| Setzkraft: 43 kN | Setzkraft: 34 kN |

### Beispiel 2:

| | |
|---|---|
| Oberes Blech-Material: | ZSTE 420 BH (Stahl), |
| | Blechdicke: 1,0 mm, |
| Unteres Blech-Material: | EN AW 5454 (Aluminium), |
| | Blechdicke: 1,2 mm, |
| Klebstoff zwischen den | Blechen: Betamate 1496, |
| Halbhohlstanzniet aus Stahl, C-Geometrie, 5,3 x 5 mm, Härte 4 | |

| | |
|---|---|
| Stanznietverfahren: | |
| Stand der Technik: | Erfindung: |
| Klemmkraft über Niederhalter: | Klemmkraft über Stanzniet: |
| 6 kN, | 6 kN, |
| Setzkraft: 50 kN | Setzkraft: 40 kN |

Wie diese beiden Beispiele zeigen, kann gemäß der Erfindung die Setzkraft um über 20% reduziert werden. Damit können für den gleichen Anwendungsfall leichtere Stanznietzangen verwendet werden.

Auch hat sich gezeigt, dass bei dem erfindungsgemäßen Verfahren der Klebstoff wesentlich gleichmäßiger zwischen den Blechen verteilt wird. Die bisher im Stand der Technik beobachteten Luftkanäle in der Klebstoffschicht sind wesentlich reduziert bzw. nicht mehr aufgetreten.

## Patentansprüche

1. Verfahren zum Setzen von Stanznieten, insbesondere von HalbhohlStanzniete, zum Verbinden mindestens zweier Bauteile, insbesondere zweier Bleche, mit Hilfe einer Stanznietzange mit einem Stempel und einem Niederhalter, wobei der zu setzende Stanzniet vom Stempel durch die zu verbindenden Bauteile gepresst wird,
**dadurch gekennzeichnet, dass** während des gesamten Stanznietvorganges keine Niederhalterkraft auf die zu verbindenden Bauteile ausgeübt wird und dass die zu verbindenden Bauteile über den zu setzenden Stanzniet vor dem Einpressen des Stanzniet in die zu verbindenden Bauteile zusammengedrückt werden und nach dem Zusammendrücken durch den zu setzenden Stanzniet eine Wartezeit bei konstanter Klemmkraft eingestellt wird, so dass ein eventuell vorhandener Spalt zwischen den zu verbindenden Bauteilen nahezu aufgehoben wird und dann erst der Stanzniet gesetzt wird.

2. Verfahren zum Setzen von Stanznieten, insbesondere von Halbholstanzniete, zum Verbinden mindestens zweier Bauteile, insbesondere zweier Bleche, mit Hilfe einer Stanznietzange mit einem Stempel und einem Niederhalter, wobei der zu setzende Stanzniet vom Stempel durch die zu verbindenden Bauteile gepresst wird,
**dadurch gekennzeichnet, dass**, zwischen den zu verbindenden Bauteilen ein Klebstoff aufgetragen ist, dass während des gesamten Stanznietvorganges keine Niederhalterkraft auf die zu verbindenden Bauteile ausgeübt wird, dass die zu verbindenden Bauteile über den zu setzenden Stanzniet vor dem Einpressen des Stanzniets in die zu verbindenden Bauteile zusammengedrückt werden und nach dem Zusammendrücken durch den zu setzenden Stanzniet eine Wartezeit bei veränderbarer Klemmkraft eingestellt ist, so dass ein eventuell vorhandener Spalt zwischen den zu verbindenden Bauteilen nahezu aufgehoben wird und dann erst der Stanzniet gesetzt wird.

3. Verfahren nach Anspruch 1 oder 2,
**dadurch gekennzeichnet, dass** die Wartezeit im Bereich von 0,1 bis 2 sec. liegt.

4. Verfahren nach Anspruch 1 oder 2,
**dadurch gekennzeichnet, dass** die Klemmkraft während der Wartezeit im Bereich von 2 bis 10 kN liegt.

## Claims

1. A method for setting punch rivets, especially semi-hollow punch rivets, for connecting at least two components, especially two metal sheets, using a punch riveter with a punch and a holding-down device, the punch rivet to be set being pressed by the punch through the components to be connected,
**characterised in that** no holding-down force is exerted on the components to be connected during the entire punch riveting process and **in that** the components to be connected are pressed together by means of the punch rivet to be set before the punch rivet is pressed into the components to be connected and a waiting time is adjusted at constant clamping force after the pressing together operation by the punch rivet to be set, so a possibly existing gap between the components to be connected is virtually eliminated and only then is the punch rivet set.

2. A method for setting punch rivets, especially semi-hollow punch rivets for connecting at least two components, especially two metal sheets, using a punch riveter with a punch and a holding-down device, the punch rivet to be set being pressed through the components to be connected by the punch,
**characterised in that** an adhesive is applied between the components to be connected, **in that** no holding-down force is exerted on the components to be connected during the entire punch riveting process, **in that** the components to be connected are pressed together by means of the punch rivet to be set before the punch rivet is pressed into the components to be connected and a waiting time is adjusted at a variable clamping force after the pressing together operation by the punch rivet to be set, so a possibly existing gap between the components to be connected is virtually eliminated and only then is the punch rivet set.

3. A method according to claim 1 or claim 2,
**characterised in that** the waiting time is in the range of 0.1 to 2 sec.

4. A method according to claim 1 or claim 2,
**characterised in that** the clamping force during the waiting time is in the range of 2 to 10 kN.

## Revendications

1. Procédé pour placer des rivets, notamment des rivets creux pour relier au moins deux pièces, notamment deux tôles, à l'aide d'une pince à riveter comportant un poinçon et un serre-flanc,
- le rivet à placer étant pressé par le poinçon à travers les pièces à relier,
procédé **caractérisé en ce que**
au cours de toute l'opération de rivetage, on n'exerce aucune force de maintien sur les pièces à relier et,
les pièces à relier sont comprimées par le rivet à placer, avant d'enfoncer le rivet dans les pièces à relier et, après compression par le rivet on règle un temps d'attente avec une force de serrage constante pour éliminer un éventuel intervalle entre les pièces et ce n'est qu'après que l'on place le rivet.

2. Procédé pour placer des rivets, notamment des rivets creux reliant au moins deux pièces, notamment deux tôles, à l'aide d'une pince à riveter comportant un poinçon et un serre-flanc,
- le rivet à placer étant pressé par le poinçon à travers les pièces à relier,
**caractérisé en ce que**
- on applique une colle entre les pièces à relier et, pendant toute l'opération de rivetage, on n'exerce pas de force de maintien sur les pièces,
- on comprime les pièces par le rivet avant d'enfoncer le rivet dans les pièces et, après compression par le rivet on règle un temps d'attente en modifiant la force de serrage pour éliminer pratiquement un éventuel intervalle entre les pièces et, ce n'est qu'ensuite que l'on place le rivet.

3. Procédé selon la revendication 1 ou 2,
**caractérisé en ce que**
le temps d'attente est situé dans une place comprise entre 0,1 et 2 secondes.

4. Procédé selon l'une des revendications 1 ou 2,
**caractérisé en ce que**
pendant le temps d'attente, la force de serrage se situe dans une plage comprise entre 2 et 10 Kn.
